# EUROPÄISCHE PATENTSCHRIFT

(11) **EP 0 762 197 B1**
(45) Veröffentlichungstag und Bekanntmachung des Hinweises auf die Patenterteilung: **12.01.2000**
(21) Anmeldenummer: 96113618.1
(22) Anmeldetag: 26.08.1996
(51) Int. Cl.: G03C 1/815, G03C 1/005, G03C 7/392, G03C 7/388

(54) **Fotografisches Aufzeichnungsmaterial**
Photographic recording material
Produit de reproduction photographique

(30) Priorität: 06.09.1995 DE 19532889
(43) Veröffentlichungstag der Anmeldung: 12.03.1997
(73) Patentinhaber: Agfa-Gevaert AG, 51373 Leverkusen (DE)
(72) Erfinder: Hagemann, Jörg, Dr., 51061 Köln (DE); Helling, Günter, Dr., 51519 Odenthal (DE); Weber, Beate, Dr., 42799 Leichlingen (DE)

(56) Entgegenhaltungen:
- EP-A- 0 099 861
- EP-A- 0 553 964
- EP-A- 0 571 935
- DE-A- 1 472 800
- DE-A- 2 113 833
- FR-A- 2 107 077
- US-A- 4 203 716
- US-A- 5 370 982
- US-A- 5 462 846
- DATABASE WPI Section Ch, Week 9531 Derwent Publications Ltd., London, GB; Class A89, AN 95-234486 XP002019602 & JP 07 140 616 A (FUJI PHOTO FILM CO LTD) , 2.Juni 1995

## Beschreibung

Die Erfindung betrifft ein fotografisches Aufzeichnungsmaterial das in einer lichtempfindlichen Silberhalogenidemulsionsschicht und/oder einer nicht-lichtempfindlichen Schicht einen UV-Absorber und einen Ölbildner enthält.

Es ist bekannt, farbige fotografische Bilder durch chromogene Entwicklung herzustellen, d.h. dadurch, daß man bildmäßig belichtete Silberhalogenidemulsionsschichten in Gegenwart geeigneter Farbkuppler mittels geeigneter farbbildender Entwicklersubstanzen - sogenannter Farbentwickler - entwickelt, wobei das in Übereinstimmung mit dem Silberbild entstehende Oxidationsprodukt der Entwicklersubstanzen mit dem Farbkuppler unter Bildung eines Farbstoffbildes reagiert. Als Farbentwickler werden gewöhnlich aromatische, primäre Aminogruppen enthaltende Verbindungen, insbesondere solche vom p-Phenylendiamintyp, verwendet.

Es ist auch bekannt, daß die durch chromogene Entwicklung erzeugten Bildfarbstoffe in unterschiedlichem Ausmaß unter dem Einfluß der Umweltbedingungen gewisse Veränderungen erleiden. Besonders auffällig ist dies, was die Einwirkung von Licht und insbesondere UV-Licht betrifft.

Aus EP-A 0 520 938, EP-A 0 530 135 und EP-A 0 531 258 ist es bekannt, Hydroxyphenyltriazin-UV-Absorber mit Hilfe hochsiedender Lösungsmittel in Gelatineschichten zu dispergieren.

Hydroxylphenyltriazin-UV-Absorber zeichnen sich durch eine hohe Lichtstabilität und einen hohen spezifischen Extinktionskoeffizienten in verdünnter Lösung aus der deutlich höher ist als der der üblicherweise eingesetzten Hydroxyphenylbenztriazol-UV-Absorber. Die Dispergierung in Gelatineschichten mit Hilfe der üblichen hochsiedenden Lösungsmittel führt jedoch zu einer deutlichen Erniedrigung der spezifischen Extinktionskoeffizienten.

Der Erfindung liegt die Aufgabe zugrunde, Ölbildner bereitzustellen, die die Absorptionseigenschaften von Hydroxyphenyltriazin-UV-Absorbern -UV-Absorbern verbessern.

Es wurde gefunden, daß die Absorptionseigenschaften von mit hochsiedenden Lösungsmitteln emulgierten Hydroxyphenyltriazin-UV-Absorbern verbessert werden können, wenn als hochsiedende Lösungsmittel (Ölbildner) Verbindungen mit mindestens einer Säuregruppe verwendet werden.

Gegenstand der Erfindung ist ein farbfotografisches Aufzeichnungsmaterial mit einem Schichtträger und darauf angeordnet mindestens einer rotempfindlichen Silberhalogenidemulsionsschicht, mindestens einer grünempfindlichen Silberhalogenidemulsionsschicht, mindestens einer blauempfindlichen Silberhalogenidemulsionsschicht und gegebenenfalls weiteren nicht-lichtempfindlichen Schichten, das in mindestens einer seiner Schichten einen UV-Absorber enthält, dadurch gekennzeichnet, daß es in mindestens einer seiner lichtempfindlichen oder nicht-lichtempfindlichen Schichten eine Kombination aus mindestens einem UV-Absorber der folgenden allgemeinen Formel I und mindestens einem niedermolekularen oder polymeren säuregruppenhaltigen Ölbildner enthält: worin bedeuten
- R¹ und R³: H, Halogen, Hydroxy, Mercapto, Alkyl, Aryl, Alkoxy, Aryloxy, Acyloxy, Alkylthio, Arylthio, -NR⁵-R⁶, Alkoxycarbonyl, Carbamoyl oder Sulfamoyl;
- R²: H, Hydroxy, Halogen oder Alkyl;
- R⁴: Alkyl, Alkoxy, Alkylthio, Aryloxy, Arylthio oder einen Rest der Formel
- R⁵: H, Alkyl oder Aryl;
- R⁶: H, Alkyl, Aryl, Acyl, Alkoxycarbonyl, Carbamoyl, Sulfamoyl oder Sulfonyl;
- m, n und o: (gleich oder verschieden) 1, 2, 3 oder 4,
und worin mehrere Reste R¹, R² und R³ gleich oder verschieden sind.

Die Alkyl- und Arylgruppen können weiter substituiert sein.

Bei den niedermolekularen oder polymeren säuregruppenhaltigen Ölbildnern handelt es sich insbesondere um Verbindungen der Formel II

T-[R²¹-(Q¹)ₚ]_{q}-X²¹-OH (II),

worin bedeuten:
- X²¹:
- T: H oder ein Segment eines Polymergerüstes;
- Q¹ und Q²: -O- oder -NR²²-;
- R²¹: Alkylen oder Arylen;
- R²²: H, Alkyl oder Aryl;
- p, q, und r: (gleich oder verschieden) 0 oder 1.

Die durch R²¹ dargestellten Alkylen- und Arylenreste und die durch R²² dargestellten Alkyl- und Arylreste enthalten bis zu 20 C-Atome und können ihrerseits weitere Substituenten tragen. Beispiele solcher Substituenten sind Halogenatome, Hydroxylgruppen, Alkoxygruppen, Acyloxygruppen, Alkoxycarbonylgruppen, Acylaminogruppen, Carbamoylgruppen, Harnstoffgruppen, weitere Säuregruppen und Alkylseitenketten. Insbesondere können Alkyl- und Alkylengruppen durch Sauerstoffatome unterbrochen sein.

In einer bevorzugten Ausführungsform der Erfindung steht T (in Formel II) für H und q für 1. In diesem Fall handelt es sich um niedermolekulare säuregruppenhaltige Ölbildner mit mindestens 10 C-Atomen. Beispiele solcher niedermolekularer Ölbildner sind im folgenden angegeben (Verbindungen II-1 bis II-19).

II-7 HOSO₂-C₁₆H₃₃

II-13 HO₂S-C₁₈H₃₇

II-14 HO₂C-C₁₇H₃₅

In einer anderen bevorzugten Ausführungsform der Erfindung steht T (in Formel II) für ein Segment eines Polymergerüstes. Es handelt sich dann bei dem erfindungsgemäß verwendeten säuregruppenhaltigen Ölbildner um ein Polymer mit wiederkehrenden Struktureinheiten (Segmenten), die mindestens eine Gruppe der Formel

-[R²¹-(Q¹)ₚ]_{q}-X²¹-OH

enthalten, wobei q vorzugsweise für 0 steht. Geeignete Polymere sind Copolymerisate oder Polykondensations- oder Polyadditionsprodukte mit einer Säurezahl von 10 bis 200, vorzugsweise 40 bis 150. Beispiele für geeignete Monomere mit sauren Gruppen bei Copolymerisaten sind: Acrylsäure, Methacrylsäure, Itaconsäure, Methacylamidundecansäure, Maleinsäure, Fumarsäure, Vinylphosphonsäure, Vinylsulfonsäure, 2-Acrylamido-2-methylpropansulfonsäure, Sulfoethylmethacrylat, Vinylbenzoesäure, Methacrylamidopropylphosphat, Styrolsulfonsäure, Acrylamidohexancarbonsäure, Bernsteinsäurehalbester von Hydroxyalkylacrylaten oder -methacrylaten, Phthalsäurehalbester von Hydroxyalkylacrylaten oder -methacrylaten.

Beispiele für Comonomer ohne saure Gruppen sind Glycidylmethacrylat, N(m-Hydroxyphenyl)methacrylamid, 2-Hydroxyethylacrylat, 2-Phenyl-1-vinylimidazol, 2-Hydroxypropylacrylat, N-Isopropylacrylamid, N-(1,1-Dimethyl-3-dimethylaminopropyl)acrylamid, 2-Methyl-1-vinylimidazol, 1-Vinylimidazol, N-Vinyl-ε-caprolactam, p-Methansulfonamidostyrol, N-Methylmethacrylamid, Methacrylamid, N-(3-Oxo-n-butyl)maleinimid, Maleinimid, N-(2-Aminoethyl)methacrylamidhydrochlorid, 2-Hydroxyethylmethacrylat, Methacryloylharnstoff, N-(3-Aminopropyl)methacrylamidhydrochlorid, N-(2-Amino-2-methylpropyl)methacrylamid, Acrylnitril, α-Chloracrylnitril, Methacrylnitril, N-(2-Hydroxypropyl)methacrylamid, N-Acryloylpiperidin, N-Vinylsuccinimid, N-Vinylphthalimid, 2-Hydroxypropylmethacrylat, 2-(5-Ethyl-2-pyridyl)ethylacrylat, N-(3-Methacryloyloxypropyl)thioharnstoff, N-Vinyl-2-pyrrolidon, p-Aminostyrol, 2-(N,N-Dibutylamino)ethylacrylat, N-(4-Vinylphenyl)thioharnstoff, 3-Acrylamido-2-oxotetrahydrothiophen, N-(4-Methacryloyloxyphenyl)methansulfonamid, 1,1-Dicyan-4-[N-(t-butyl)-N-(2-methacryloyloxyethylamino)-1,3-butadien, N-(p-Sulfamoylphenyl)maleinimid, N-Methacryloyl-p-toluensulfonamid, N-(4-Vinylphenyl)-N'-methylthioharnstoff, 2-Acrylamido-2-hydroxymethyl-1,3-propandiol, N,N-Dimethylmethacrylamid, N-Methylacrylamid, 2-Ureidoethylvinylether, N-Methacryloyl-N'-ureidoacetylhydrazin, N-Vinyl-N'-(2-hydroxyethyl)succinamid, 2-Methyl-5-vinylpyridin, N-Vinyl-N'-(2-amino-2-methylpropyl)succinamid, N-Vinylcarbazol, 2-Vinylpyridin, 4-Vinylpyridin, N-Isopropylmethacrylamid, N,N-Dimethylacrylamid, 2-(2-Chlor-4,6-dimethylphenyl)-5-acrylamidopyrazolin-3-on, 2-(Diethylamino)ethylacrylat, 3,6-Dimethyl-3,6-diazoheptylacrylat, 2-(Dimethylamino)ethylacrylat, 2-(Dimethylamino)ethylmethacrylat, 2-(Diethylamino)ethylmethacrylat, 3-[3-(Dimethylamino)propyl]acrylamid, Acrylamid, N-(3-Methyl-5-oxo-3-heptyl)acrylamid, N-(2-Methyl-4-oxo-2-pentyl)acrylamid, N-Methyl-2-aminoethylmethacrylathydrochlorid, Allylalkohol, N-Acryloylmethioninmethylester, N-Methylolacrylamid, N-(3- oder -5-Hydroxymethyl-2-methyl-4-oxo-2-pentyl)acrylamid, Bis(1-Dimethylaminoethyl)methylmethacrylat, N-(Isobutoxymethyl)acrylamid, N-(Isobutoxymethyl)methacrylamid, N-(m- und p-Vinylbenzyl)-N,N-dimethylamin, m- und p-Vinylbenzylalkohol, 2-Poly(ethylenoxy)ethylacrylat, Ethylacrylamidoacetat, Methacryloyloxypolyglycerin, 2-(t-Butylamino)ethylmethacrylat, 3-[2-(Dimethylamino)ethyl]acrylamid, 3-[2-(Dimethylamino)ethyl]methacrylamid, 3-(Diethylamino)propylacrylat, 4-(Diethylamino)-1-methylbutylacrylat, 4-[N-(2-Acryloyloxyethyl)-N-ethylamino]-1,1-dicyan-1,3-butadien, 1,1-Dicyan-4-[N-(1,1-dimethylethyl)-N-(2-methacryloyloxyethyl)amino]-1,3-butadien, 1,1-Dicyano-4-([N-(1-dimethylethyl)-N-(2-methacryloyloxyethylcarbamoylethyl)amino]-1,3-butadien, N,N-Diethyl-5-(m-und p-vinylphenyl)-3-keto-pentanoylamid, t-Pentylacrylat, n-Pentylacrylat, 3-Pentylacrylat, n-Butylacrylat, Benzylacrylat, t-Butylmethacrylat, 5-Methyl-1,3,6-heptatrien, 1,1-Dihydroperfluorbutylacrylat, Di-n-butyl-α-methylenglutarat, Benzylmethacrylat, 3-Oxo-n-butylacrylat, t-Butylacrylat, Cyclohexylacrylat, Cyclopentylacrylat, Cetylacrylat, Cyclohexylmethacrylat, Cyclopentadien, Butadien, 2-Norbornylmethylacrylat, 2-(p-Toluensulfonyloxy)ethylacrylat, trans-1,2-Dichlorethylen, 2-Norbornylmethylmethacrylat, Diethylmethacryloylmalonat, Dimethyl-α-methylenglutarat, Ethylmethacrylat, Ethylen, p-Chlorstyrol, Vinylthio(methylthio)methan, 1-Vinylthio-4-methylthiobutan, Isobutylacrylat, Ethyl-N-acryloylglycin, Ethyl-5-(m- und p-vinylphenyl)-3-ketopentanoat, Methyl-5-(m- und p-vinylphenyl)-3-ketopentanoat, N-(3,6-Dithiaheptyl)acrylamid, 2-Ethylhexylacrylat, Bis(Cyclohexylmethyl)-α-methylenglutarat, n-Hexylmethacrylat, 3-Ethyl-1-methylbutylacrylat, N-(3,6-Dithiaoctyl)-acrylat, 2-Ethylhexylmethacrylat, 2-Isobornylmethacrylat, 6-(m- und p-vinylphenyl)-2,4-hexandion, Diisobutyl-α-methylenglutarat, Chloropren, Bis-(2-thiabutyl)methylacrylat, n-Butylmethacrylat, Isobutylmethacrylat, 3-Oxo-n-butylmethacrylat, Isopropylmethacrylat, t-Butyl-5-(mund p-vinylphenyl)-3-ketopentanoat, Laurylacrylat, Laurylmethacrylat, Methylacrylat, Methyl-α-chloracrylat, Methylmethacrylat, Methylvinylketon, 3-Methyl-2-nitropropylacrylat, 2-(3-Nortricyclylmercapto)ethylmethacrylat, 1-Vinylthio-3-methylthiopropan, 5-Norbornen-2-yl-methylmethacrylat, N-(1,1-Dimethyl-3-methylthiopropyl)acrylamid, 2-Methyl-2-nitropropylmethacrylat, 5-(oder 6-)Methylmercapto-2-norbornylmethylmethacrylat, 3,7-Dithio-1-octen, 3-Methyl-2-norbornylmethylmethacrylat, 4-Methyl-2-propylpentylacrylat, n-Octylacrylat, n-Octadecylacrylat, n-Octadecylmethacrylat, 2-Ethoxyethylacrylat, 2-Ethoxyethylmethacrylat, n-Octylmethacrylat, 2-Methoxyethylmethacrylat, 2-Methoxyethylacrylat, 2-Methoxymethoxyethylacrylat, 1,3,6-Octanen, Ethylacrylat, Propylacrylat, 2-Cyanethylacrylat, Dicyclopentenylacrylat, 2,2,2-Trifluorethylacrylat, Phenylacrylat, Isopropylacrylat, n-Propylmethacrylat, N-(1,1-Dimethyl-3-ethylthiopropyl)acrylamid, N-(3-Thiabutyl)acrylamid, N-(3-Thiaheptyl)acrylamid, 2,5-Dichlorstyrol, N-[2-(4-t-Butylphenylthio)ethyl]acrylamid, N-(2-Phenylthioethyl)acrylamid, N-[2-(p-Tolylthio)ethyl]acrylamid, n-Hexylacrylat, N-(1,1-Dimethyl-2-methylthioethyl)acrylamid, 2-Methacryloyloxyethyltosylat, N-(3-Thiabutyl)methacrylamid, Styrol, N-[2,2-Bis(ethylthio)ethyl]acrylamid, sec.-Butylacrylat, p-Bromosryrol, o-Chlorosryrol, p-Fluorosryrol m-Chlorostyrol, p-t-Butylstyrol, m-und p-(2-Thiapropyl)styrol, 2-(Methylsulfinyl)ethylacrylat, 2-(Ethylsulfinyl)ethylacrylat, Trichlorethylen, 2,2-Dimethylbutylacrylat, Neohexylacrylat, 3-Thiapentylacrylat, N-(3-Thiapentyl)methacrylamid, 3-Thiapentylmethacrylat, N-(3-Thiapentyl)acrylamid, N-t-Butylacrylamid, Vinylacetat, Vinylbromid, Butylvinylether, Vinylidenbromid, Vinylchlorid, Vinylethylthioacetat, Vinylisobutyrat, Vinylchloracetat, Vinyl-2-ethylhexanoat, m- und p-Vinyltoluol, 1-Brom-1-chlorethylen, Vinylneodecanoat, 3,4-Dichlorstyren, Dimethyl-2-methyl-1,3-butadienylphosphat, Dimethyl- 1 -propen-2-yl-phosphat, α-Methylstyrol, Methacryloyloxyethyltrifluoracetat, N-Phenylmaleinimid, N-(p-Chlorphenyl)maleinimid, Methylvinylether, 2-(Methoxymethoxy)ethylacrylat, Vinylbenzylacetat.

Beispiele für polymere säuregruppenhaltige Ölbildner gemäß der Erfindung sind im folgenden angegeben (P-1 bis P-10).

Weitere geeignete polymere säuregruppenhaltige Verbindungen der Formel II sind Polyestercarbonsäuren, die blockartig aufgebaut sind, wobei jeweils auf einen hydrophoben Polyesterblock ein hydrophiler Block mit zwei freien Carboxylgruppen folgt. Solche Polyestercarbonsäuren sind beispielsweise beschrieben in DE-A-38 30 522. Geeignet sind beispielsweise die dort beschriebenen Polyestercarbonsäuren I-1 bis I-13.

In einer bevorzugten Ausführungsform der Erfindung entsprechen die Hydroxyphenyl-UV-Absorber der Formel III worin bedeuten
- R³¹: H, Alkyl, Aryl oder Acyl;
- R³², R³⁵ und R³⁸: Halogen, Alkyl, Aryl, Alkoxy, Aryloxy, Acyloxy, Alkylthio, Arylthio oder Acylamino;
- R³³, R³⁴, R³⁶ und R³⁷: (gleich oder verschieden) H, -OH oder einen Rest wie R³²;
- s, t und u: 0, 1 oder 2.

Ein durch R³¹ bis R³⁸ dargestellter oder darin enhaltener Alkylrest kann geradkettig, verzweigt oder cyclisch sein und 1 - 36, vorzugsweise 1 - 20 C-Atome enthalten. Ein durch R³¹ bis R³⁸ dargestellter oder darin enthaltener Alkyl- oder Arylrest kann seinerseits substituiert sein; mögliche Substituenten sind die für R³² angegebenen Gruppen. Ein durch R³¹ bis R³⁸ dargestellter oder darin enthaltener Acylrest kann abgeleitet sein von einer aliphatischen oder aromatischen Carbon- oder Sulfonsäure, einem Kohlensäurehalbester, einer Carbamin- oder Sulfaminsäure, einer Phosphor- oder Phosphonsäure. Mehrere Reste R³², R³⁵ und R³⁸ können gleich oder verschieden sein; diese Reste stehen vorzugsweise für Alkyl, Aryl, Acylamino, Acyloxy, Halogen und/oder Alkoxy.

Beispiele für erfindungsgemäß bevorzugte Verbindungen der Formel I sind die folgenden

I-3 R_{A} = R_{B} = -C₄H₉-s, R_{C} = -C₁₃H₂₃-i

I-5 R_{A} = -CH₂-CH₂-O-CH₂-CH₂-O-C₄H₉, R_{B} = R_{C} = -CH₂-CO₂-C₈H₁₇-i,

I-8 R_{A} = CH₂-CO-C₄H₉-i, R_{B} = -CH₂-CO₂-C₁₃H₂₀-i,

I-9 R_{A} = R_{B} = -(CH₂-CH₂-O)₄-CH₃,

I-10 R_{A} = R_{B} = -C₁₀H₂₁-i

Erfindungsgemäß werden die niedermolekularen oder polymeren säuregruppenhaltigen Ölbildner als Ölbildner für die Hydroxylphenyltriazin-UV-Absorber der Formel I verwendet, d.h. säuregruppenhaltige Ölbildner und der UV-Absorber der Formel I werden zweckmäßigerweise in Form eines gemeinsamen Emulgates in der Gießlösung für die betreffende Schicht dispergiert. Die Einsatzmengen betragen für alle Schichten zusammen 50 bis 1.500 mg/m², vorzugsweise 200 bis 700 mg/m² für den UV-Absorber und 50 bis 1.500 mg/m², vorzugsweise 100 bis 500 mg/m² für den säuregruppenhaltigen Ölbildner. Die Kombination aus Hydroxylphenyltriazin-UV-Absorber der Formel I und säuregruppenhaltigen Ölbildner wird bevorzugt oberhalb oder in der von Schichtträger am weitesten entfernten lichtempfindlichen Silberhalogenidemulsionsschicht verwendet.

Das erfindungsgemäße Aufzeichnungsmaterial weist deutlich verbesserte Absorptionseigenschaften im Bereich des UV-Lichts auf. Die mit Hilfe der erfindungsgemäßen Ölbildner dispergierten Hydroxylphenyltriazin-UV-Absorber weisen eine deutlich höhere Absorption auf, im Vergleich zu der Dispergierung mit herkömmlichen Ölbildnern. Damit gibt sich die Möglichkeit bei gleicher Wirkung geringere Mengen einzusetzen und hierdurch die Schichtdicke zu reduzieren.

Beispiele für farbfotografische Materialien sind Farbnegativfilme, Farbumkehrfilme, Farbpositivfilme, farbfotografisches Papier, farbumkehrfotografisches Papier, farbempfindliche Materialien für das Farbdiffusionstransfer-Verfahren oder das Silberfarbbleich-Verfahren.

Die fotografischen Materialien bestehen aus einem Träger, auf den wenigstens eine lichtempfindliche Silberhalogenidemulsionsschicht aufgebracht ist. Als Träger eignen sich insbesondere dünne Filme und Folien. Eine Übersicht über Trägermaterialien und auf deren Vorder- und Rückseite aufgetragene Hilfsschichten ist in Research Disclosure 37254, Teil 1 (1995), S. 285 dargestellt.

Die farbfotografischen Materialien enthalten üblicherweise mindestens je eine rotempfindliche, grünempfindliche und blauempfindliche Silberhalogenidemulsionsschicht sowie gegebenenfalls Zwischenschichten und Schutzschichten.

Je nach Art des fotografischen Materials können diese Schichten unterschiedlich angeordnet sein. Dies sei für die wichtigsten Produkte dargestellt:

Farbfotografische Filme wie Colornegativfilme und Colorumkehrfilme weisen in der nachfolgend angegebenen Reihenfolge auf dem Träger 2 oder 3 rotempfindliche, blaugrünkuppelnde Silberhalogenidemulsionsschichten, 2 oder 3 grünempfindliche, purpurkuppelnde Silberhalogenidemulsionsschichten und 2 oder 3 blauempfindliche, gelbkuppelnde Silberhalogenidemulsionsschichten auf. Die Schichten gleicher spektraler Empfindlichkeit unterscheiden sich in ihrer fotografischen Empfindlichkeit, wobei die weniger empfindlichen Teilschichten in der Regel näher zum Träger angeordnet sind als die höher empfindlichen Teilschichten.

Zwischen den grünempfindlichen und blauempfindlichen Schichten ist üblicherweise eine Gelbfilterschicht angebracht, die blaues Licht daran hindert, in die darunter liegenden Schichten zu gelangen.

Farbfotografisches Papier, das in der Regel wesentlich weniger lichtempfindlich ist als ein farbfotografischer Film, weist in der nachfolgend angegebenen Reihenfolge auf dem Träger üblicherweise je eine blauempfindliche, gelbkuppelnde Silberhalogenidemulsionsschicht, eine grünempfindliche, purpurkuppelnde Silberhalogenidemulsionsschicht und eine rotempfindliche, blaugrünkuppelnde Silberhalogenidemulsionsschicht auf; die Gelbfilterschicht kann entfallen.

Abweichungen von Zahl und Anordnung der lichtempfindlichen Schichten können zur Erzielung bestimmter Ergebnisse vorgenommen werden. Zum Beispiel können alle hochempfindlichen Schichten zu einem Schichtpaket und alle niedrigempfindlichen Schichten zu einem anderen Schichtpaket in einem fotografischen Film zusammengefaßt sein, um die Empfindlichkeit zu steigern (DE 25 30 645).

Die Möglichkeiten der unterschiedlichen Schichtanordnungen und ihre Auswirkungen auf die fotografischen Eigenschaften werden in J. Int. Rec. Mats., 1994, Vol. 22, Seiten 183 - 193 beschrieben.

Wesentliche Bestandteile der fotografischen Emulsionsschichten sind Bindemittel, Silberhalogenidkörnchen und Farbkuppler.

Angaben über geeignete Bindemittel finden sich in Research Disclosure 37254, Teil 2 (1995), S. 286.

Angaben über geeignete Silberhalogenidemulsionen, ihre Herstellung, Reifung, Stabilisierung und spektrale Sensibilisierung einschließlich geeigneter Spektralsensibilisatoren finden sich in Research Disclosure 37254, Teil 3 (1995), S. 286 und in Research Disclosure 37038, Teil XV (1995), S. 89.

Fotografische Materialien mit Kameraempfindlichkeit enthalten üblicherweise Silberbromidiodidemulsionen, die gegebenenfalls auch geringe Anteile Silberchlorid enthalten können. Fotografische Kopiermaterialien enthalten entweder Silberchloridbromidemulsionen mit bis 80 mol-% AgBr oder Silberchloridbromidemulsionen mit über 95 mol-% AgCl.

Angaben zu den Farbkupplern finden sich in Research Disclosure 37254, Teil 4 (1995), S. 288 und in Research Disclosure 37038, Teil II (1995), S. 80. Die maximale Absorption der aus den Kupplern und dem Farbentwickleroxidationsprodukt gebildeten Farbstoffe liegt vorzugsweise in den folgenden Bereichen: Gelbkuppler 430 bis 460 nm, Purpurkuppler 540 bis 560 nm, Blaugrünkuppler 630 bis 700 nm.

In farbfotografischen Filmen werden zur Verbesserung von Empfindlichkeit, Körnigkeit, Schärfe und Farbtrennung häufig Verbindungen eingesetzt, die bei der Reaktion mit dem Entwickleroxidationsprodukt Verbindungen freisetzen, die fotografisch wirksam sind, z.B. DIR-Kuppler, die einen Entwicklungsinhibitor abspalten.

Angaben zu solchen Verbindungen, insbesondere Kupplern, finden sich in Research Disclosure 37254, Teil 5 (1995), S. 290 und in Research Disclosure 37038, Teil XIV (1995), S. 86.

Die meist hydrophoben Farbkuppler, aber auch andere hydrophobe Bestandteile der Schichten, werden üblicherweise in hochsiedenden organischen Lösungsmitteln gelöst oder dispergiert. Diese Lösungen oder Dispersionen werden dann in einer wäßrigen Bindemittellösung (üblicherweise Gelatinelösung) emulgiert und liegen nach dem Trocknen der Schichten als feine Tröpfchen (0,05 bis 0,8 µm Durchmesser) in den Schichten vor.

Geeignete hochsiedende organische Lösungsmittel, Methoden zur Einbringung in die Schichten eines fotografischen Materials und weitere Methoden, chemische Verbindungen in fotografische Schichten einzubringen, finden sich in Research Disclosure 37254, Teil 6 (1995), S. 292.

Die in der Regel zwischen Schichten unterschiedlicher Spektralempfindlichkeit angeordneten nicht lichtempfindlichen Zwischenschichten können Mittel enthalten, die eine unerwünschte Diffusion von Entwickleroxidationsprodukten aus einer lichtempfindlichen in eine andere lichtempfindliche Schicht mit unterschiedlicher spektraler Sensibilisierung verhindern.

Geeignete Verbindungen (Weißkuppler, Scavenger oder EOP-Fänger) finden sich in Research Disclosure 37254, Teil 7 (1995), S. 292 und in Research Disclosure 37038, Teil III (1995), S. 84.

Das fotografische Material kann weiterhin UV-Licht absorbierende Verbindungen, Weißtöner, Abstandshalter, Filterfarbstoffe, Formalinfänger, Lichtschutzmittel, Antioxidantien, D_{Min}-Farbstoffe, Zusätze zur Verbesserung der Farbstoff-, Kuppler- und Weißenstabilität sowie zur Verringerung des Farbschleiers, Weichmacher (Latices), Biocide und anderes enthalten.

Geeignete Verbindungen finden sich in Research Disclosure 37254, Teil 8 (1995), S. 292 und in Research Disclosure 37038, Teile IV, V, VI, VII, X, XI und XIII (1995), S. 84 ff.

Die Schichten farbfotografischer Materialien werden üblicherweise gehärtet, d.h., das verwendete Bindemittel, vorzugsweise Gelatine, wird durch geeignete chemische Verfahren vernetzt.

Geeignete Härtersubstanzen finden sich in Research Disclosure 37254, Teil 9 (1995), S. 294 und in Research Disclosure 37038, Teil XII (1995), Seite 86.

Nach bildmäßiger Belichtung werden farbfotografische Materialien ihrem Charakter entsprechend nach unterschiedlichen Verfahren verarbeitet. Einzelheiten zu den Verfahrensweisen und dafür benötigte Chemikalien sind in Research Disclosure 37254, Teil 10 (1995), S. 294 sowie in Research Disclosure 37038, Teile XVI bis XXIII (1995), S. 95 ff. zusammen mit exemplarischen Materialien veröffentlicht.

### Beispiele

### Beispiel 1

### Probe 1

Auf einem Schichtträger aus transparentem Polyester werden die folgenden Schichten in der angegebenen Reihenfolge aufgebracht. Die Mengenangaben beziehen sich auf 1 m².
- 1. Schicht: (Substratschicht)
0,10 g Gelatine
- 2. Schicht: (UV-Schicht)
1,00 g Gelatine
0,44 g UV-Absorber I-1
0,44 g Dibutylphthalat (DBP)
- 3. Schicht: (Schutzschicht)
0,50 g Gelatine
0,09 g Härtungsmittel XH-1

Anschließend wird das langwelligste Absorptionsmaximum (λₘₐₓ) und die Extinktion bei λₘₐₓ (E(λₘₐₓ)) bestimmt (Tabelle 1).

### Proben 2 bis 13

Die Proben 2 bis 13 werden hergestellt wie Probe 1 mit dem Unterschied, daß in der 3. Schicht der UV-Absorber und der Ölbildner (DBP) gegen die in Tabelle 1 angegebenen Verbindungen ausgetauscht werden.

Wie Tabelle 1 zeigt, wird die Absorption der erfindungsgemäßen UV-Absorber durch die erfindungsgemäßen Olbildner gegenüber den konventionellen Ölbildnern COF-1 bis COF-4 um über 20 % verbessert.

### Beispiel 2

Die Proben 1 bis 13 werden mit dem Licht einer für Tageslicht normierten Xenonlampe mit 40 x 10⁶ lux-h bestrahlt. Bei allen Proben liegt der Rückgang von E(λₘₐₓ) zwischen 2 und 4 %, d.h. die erfindungsgemäßen Ölbildner führen nicht zu einer Verschlechterung der Lichtstabilität.

### Beispiel 3

Ein mehrschichtiges farbfotografisches Aufzeichnungsmaterial wurde hergestellt (Schichtaufbau A), indem auf einen Schichtträger aus beidseitig mit Polyethylen beschichtetem Papier die folgenden Schichten in der angegebenen Reihenfolge aufgebracht wurden. Alle Mengenangaben beziehen sich auf 1 m², die Silbermenge ist als AgNO₃ angegeben:
Schicht 1 (Substratschicht)
0,10 g Gelatine
Schicht 2 (blauempfindliche Schicht):
blauempfindliche Silberhalogenidemulsion (99,5 mol-% Chlorid, 0,5 mol-% Bromid, mittlerer Korndurchmesser 0,9 µm) aus 0,50 g AgNO₃, mit
1,25 g Gelatine
0,42 g Gelbkuppler XY-1
0,18 g Gelbkuppler XY-2
0,50 g Trikresylphosphat (TKP)
0,10 g Stabilisator XST-1
0,70 mg Blausensibilisator XBS-1
0,30 mg Stabilisator XST-2
Schicht 3 (Zwischenschicht)
1,10 g Gelatine
0,06 g Oxformfänger XSC-1
0,06 g Oxformfänger XSC-2
0,12 g TKP
Schicht 4 (grünempfindliche Schicht)
grünempfindliche Silberhalogenidemulsion (99,5 mol-% Chlorid, 0,5 mol-% Bromid, mittlerer Korndurchmesser 0,47 µm) aus 0,40 g AgNO₃, mit
0,77 g Gelatine
0,41 g Magentakuppler XM-1
0,06 g Stabilisator XST-3
0,12 g Oxformfänger XSC-2
0,34 g Dibutylphthalat (DBP)
0,70 mg Grünsensibilisator XGS-1
0,50 mg Stabilisator XST-4
Schicht 5 (UV-Schutzschicht)
0,95 g Gelatine
0,30 g UV-Absorber I-11
0,03 g Oxformfänger XSC-1
0,03 g Oxformfänger XSC-2
0,30 g TKP
Schicht 6 (rotempfindliche Schicht)
rotempfindliche Silberhalogenidemulsion (99,5 mol-% Chlorid, 0,5 mol-% Bromid, mittlerer Korndurchmesser 0,5 µm) aus 0,30 g AgNO₃, mit
1,0 g Gelatine
0,46 g Cyankuppler XC-1
0,46 g TKP
0,03 mg Rotsensibilisator XRS-3
0,60 mg Stabilisator XST-5
Schicht 7 (UV-Schutzschicht)
0,30 g Gelatine
0,10 g UV-Absorber I-11
0,10 g TKP
Schicht 8 (Schutzschicht)

| | |
|---|---|
| 0,90 g | Gelatine |
| 0,05 g | Weißtöner XWT-1 |
| 0,07 g | Beize (PVP) |
| 1,20 mg | Siliconöl |
| 2,50 mg | Abstandshalter (Polymethylmethacrylat, mittlere |
| | Teilchengröße 0,8 µm) |
| 0,30 g | Härtungsmittel XH-1 |

### Schichtaufbauten B bis J

Die Schichtaufbauten B bis J werden hergestellt wie Schichtaufbau A mit dem Unterschied, daß der UV-Absorber und der Ölbildner (TKP) in den Schichten 5 und 7 durch die in Tabelle 2 angegebenen ersetzt wurde. Bei den Schichtaufbauten E bis J wurden außerdem in der Schicht 2 die Gelbkuppler XY-1 und XY-2 sowie der Stabilisator XST-1 mengengleich durch XY-3 bzw. XST-6 sowie in der Schicht 4 der Magentakuppler XM-1 durch 0,20 g XM-2, der Oxformfänger XSC-2 durch 0,20 g Stabilisator XST-7 und der Stabilisator XST-3 durch 0,10 g XST-8 ausgetauscht, wie aus Tabelle 2 ersichtlich.

In Beispiel 3 verwendete Verbindungen:

Das farbfotografische Aufzeichnungsmaterial wird durch einen Stufenkeil belichtet. Dabei werden zusätzliche Filter in den Strahlengang der Belichtungseinheit gebracht, so daß der Keil bei einer optischen Dichte von D = 0,6 neutral erscheint. Das belichtete Material wird nach folgendem Schema verarbeitet:

| Schritt | Zeit | Temperatur |
|---|---|---|
| Entwickeln | 45 s | 35° C |
| Bleichfixieren | 45 s | 35° C |
| Wässern | 90 s | 33° C |

| Farbentwicklerlösung (CD) | |
|---|---|
| Tetraethylenglykol | 20,0 g |
| N,N-Diethylhydroxylamin | 4,0 g |
| (N-Ethyl-N-(2-methansulfonamido)-ethyl)-4-amino-3-methylbenzolsulfat | 5,0 g |
| Kaliumsulfit | 0,2 g |
| Kaliumcarbonat | 30,0 g |
| Polymaleinsäureanhydrid | 2,5 g |
| Hydroxyethandiphosphonsäure | 0,2 g |
| Weißtöner (4,4'-Diaminostilbentyp) | 2,0 g |
| Kaliumbromid | 0,02 g |

auffüllen mit Wasser auf 1000 ml, pH-Wert mit KOH oder H₂SO₄ einstellen auf pH = 10,2.

| Bleichfixierlösung (BX) | |
|---|---|
| Ammoniumthiosulfat | 75,0 g |
| Natriumhydrogensulfit | 13,5 g |
| Ethylendiamintetraessigsäure (Eisen-Ammonium-Salz) | 45,0 g |

auffüllen mit Wasser auf 1.000 ml, pH-Wert mit Ammoniak (25 %) oder Essigsäure auf pH 6,0 einstellen.

Anschließend werden die Proben mit dem Licht einer für Tageslicht normierten Xenonlampe mit 20 x 10⁶ lux-h bestrahlt und anschließend der prozentuale Rückgang bestimmt (Tabelle 2).

**Tabelle 2**

| (V = Vergleich, E = erfindungsgemäß) | | | | | |
|---|---|---|---|---|---|
| Schichtaufbau | UV-Absorber | Ölformer | %-Dichterückgang bei der Anfangsdichte D = 1,0 | | |
| | | | gb | pp | bg |
| A (V) | I-11 | TKP | 43 | 54 | 46 |
| B (V) | I-16 | COF-4 | 44 | 53 | 46 |
| C (E) | I-11 | TKP/II-10 (1:1) | 39 | 47 | 41 |
| D (E) | I-16 | P-9 | 39 | 46 | 42 |
| E (V) | I-3 | DBP | 35 | 53 | 43 |
| F (V) | I-4 | COF-1 | 34 | 53 | 42 |
| G (E) | I-3 | II-16 | 30 | 43 | 36 |
| H (E) | I-3 | P-10 | 32 | 44 | 38 |
| I (E) | I-4 | COF-5/II-1 (1:1) | 31 | 45 | 38 |
| J (E) | I-4 | P-1 | 32 | 45 | 39 |

Wie aus Tabelle 2 ersichtlich, werden die Dichterückgänge der Bildfarbstoffe bei der Bestrahlung durch die Verwendung der erfindungsgemäßen Ölbildner merklich reduziert.

## Patentansprüche

1. Farbfotografisches Aufzeichnungsmaterial mit einem Schichtträger und darauf angeordnet mindestens einer rotempfindlichen Silberhalogenidemulsionsschicht, mindestens einer grünempfindlichen Silberhalogenidemulsionsschicht, mindestens einer blauempfindlichen Silberhalogenidemulsionsschicht und gegebenenfalls weiteren nicht-lichtempfindlichen Schichten, das in mindestens einer seiner Schichten einen UV-Absorber enthält, dadurch gekennzeichnet, daß es in mindestens einer seiner lichtempfindlichen oder nicht-lichtempfindlichen Schichten eine Kombination aus mindestens einem UV-Absorber der folgenden allgemeinen Formel I und mindestens einem niedermolekularen oder polymeren säuregruppenhaltigen Ölbildner enthält: worin bedeuten
R¹ und R³ H, Halogen, Hydroxy, Mercapto, Alkyl, Aryl, Alkoxy, Aryloxy, Acyloxy, Alkylthio, Arylthio, -NR⁵-R⁶, Alkoxycarbonyl, Carbamoyl oder Sulfamoyl;
R² H, Hydroxy, Halogen oder Alkyl;
R⁴ Alkyl, Alkoxy, Alkylthio, Aryloxy, Arylthio oder einen Rest der Formel
R⁵ H, Alkyl oder Aryl;
R⁶ H, Alkyl, Aryl, Acyl, Alkoxycarbonyl, Carbamoyl, Sulfamoyl oder Sulfonyl;
m, n und o (gleich oder verschieden) 1, 2, 3 oder 4,
und worin mehrere Reste R¹, R² und R³ gleich oder verschieden sind.

2. Aufzeichnungsmaterial nach Anspruch 1, dadurch gekennzeichnet, daß der niedermolekulare oder polymere Ölbildner der Formel II entspricht:
T-[R²¹-(Q¹)ₚ]_{q}-X²¹-OH (II)
worin bedeuten:
X²¹
T H oder ein Segment eines Polymergerüstes;
Q¹ und Q² -O- oder -NR²²-;
R²¹ Alkylen oder Arylen;
R²² H, Alkyl oder Aryl;
p, q und r (gleich oder verschieden) 0 oder 1.

3. Aufzeichnungsmaterial nach einem der Ansprüche 1 und 2, dadurch gekennzeichnet, daß der UV-Absorber der Formel III entspricht: worin bedeuten:
R³¹ H, Alkyl, Aryl oder Acyl;
R³², R³⁵ und R³⁸ Halogen, Alkyl, Aryl, Alkoxy, Aryloxy, Acyloxy, Alkylthio, Arylthio oder Acylamino;
R³³, R³⁴, R³⁶ und R³⁷ (gleich oder verschieden) H, -OH oder einen Rest wie R³²;
s, t und u (gleich oder verschieden) 0, 1 oder 2.

4. Aufzeichnungsmaterial nach einem der Ansprüche 1 bis 3, dadurch gekennzeichnet, daß der UV-Absorber der Formel I und der säuregruppenhaltige Ölbildner der Formel II in dem Aufzeichnungsmaterial in einer Gesamtmenge von jeweils 50 - 1.500 mg/m² enthalten sind.

5. Aufzeichnungsmaterial nach einem der Ansprüche 1 bis 3, dadurch gekennzeichnet, daß die Kombination aus UV-Absorber der Formel I und säuregruppenhaltigem Ölbildner der Formel II mindestens in der vom Schichtträger am weitesten entfernten lichtempfindlichen Silberhalogenidemulsionsschicht oder in einer vom Schichtträger noch weiter entfernten nicht-lichtempfindlichen Schicht enthalten ist.

## Claims

1. Colour photographic recording material having a layer support and, arranged thereon, at least one red-sensitive silver halide emulsion layer, at least one green-sensitive silver halide emulsion layer, at least one blue-sensitive silver halide emulsion layer and optionally further non-photosensitive layers, which material contains a UV absorber in at least one of its layers, characterised in that it contains in at least one of its photosensitive or non-photosensitive layers a combination of at least one UV absorber of the following general formula I and at least one low molecular weight or polymeric oil former containing acid groups: in which
R¹ and R³ mean H, halogen, hydroxy, mercapto, alkyl, aryl, alkoxy, aryloxy, acyloxy, alkythio, arylthic, -NR⁵-R⁶, alkoxycarbonyl, carbamoyl or sulfamoyl;
R² means H, hydroxy, halogen or alkyl;
R⁴ means alkyl, alkoxy, alkylthio, aryloxy, arylthio or a residue of the formula
R⁵ means H, alkyl or aryl;
R⁶ means H, alkyl, aryl, acyl, alkoxycarbonyl, carbamoyl, sulfamoyl or sulfonyl;
m, n and o (identical or different) mean 1, 2, 3 or 4,
and in which two or more residues R¹, R² and R³ are identical or different.

2. Recording material according to claim 1, characterised in that the low molecular weight or polymeric oil former is of the formula II
T-[R²¹-(Q¹)ₚ]_{q}-X²¹-OH (II),
in which:
X²¹ means
T means H or a segment of a polymer skeleton;
Q¹ and Q² mean -O- or -NR²²-;
R²¹ means alkylene or arylene;
R²² means H, alkyl or aryl;
p, q and r (identical or different) mean 0 or 1.

3. Recording material according to claims 1 and 2, characterised in that the UV absorber is of the formula III: in which
R³¹ means H, alkyl, aryl or acyl;
R³², R³⁵ and R³⁸ mean halogen, alkyl, aryl, alkoxy, aryloxy, acyloxy, alkylthio, arylthio or acylamino;
R³³, R³⁴, R³⁶ and R³⁷ (identical or different) mean H, -OH or a residue as R³²;
s, t and u (identical or difference mean 0, 1 or 2.

4. Recording material according to one or claims 1 to 3, characterised in that the UV absorber of the formula I and the oil former containing acid groups of the formula II are each contained in the recording material in a total quantity of 50 to 1500 mg/m².

5. Recording material according to one of claims 1 to 3, characterised in that the combination of UV absorber of the formula I and the oil formula containing acid groups of the formula II is contained at least in the photosensitive silver halide emulsion layer furthest from the layer support or in a non-photosensitive layer still further from the layer support.

## Revendications

1. Matériau d'enregistrement photographique couleur avec une couche support et placées sur celle-ci au moins une couche d'émulsion à l'halogénure d'argent sensible au rouge, au moins une couche d'émulsion à l'halogénure d'argent sensible au vert, au moins une couche d'émulsion à l'halogénure d'argent sensible au bleu et éventuellement d'autres couches non photosensibles, qui contient dans au moins une de ses couches un absorbant de rayons UV, caractérisé en ce qu'au moins une de ses couches photosensibles ou non photosensibles contient une combinaison d'au moins un absorbant de rayons UV de formule générale suivante I et d'au moins un oléifiant contenant des groupes acides de masse moléculaire faible ou polymère : dans laquelle
R¹ et R³ signifient H, un halogène, un groupe hydroxy, mercapto, alkyle, aryle, alcoxy, aryloxy, acyloxy, alkylthio, arylthio, -NR⁵-R⁶, alcoxycarbonyle, carbamoyle ou sulfamoyle ;
R² signifie H, un halogène, un groupe hydroxy ou alkyle ;
R⁴ signifie un groupe alkyle, alcoxy, alkylthio, aryloxy, arylthio ou un radical de formule
dans laquelle
R⁵ signifie H, un groupe alkyle ou aryle ;
R⁶ signifie H, un groupe alkyle, aryle, acyle, alcoxycarbonyle, carbamoyle, sulfamoyle ou sulfonyle ;
m, n et o (semblables ou différents) valent 1, 2, 3 ou 4,
et dans laquelle plusieurs radicaux R¹, R² et R³ sont semblables ou différents.

2. Matériau d'enregistrement selon la revendication 1, caractérisé en ce que l'oléifiant contenant des groupes acides de masse moléculaire faible ou polymère correspond à la formule II :
T-[R²¹-(Q¹)ₚ]_{q}-X²¹-OH (II),
dans laquelle
X²¹ signifie
T signifie H ou un segment d'un squelette polymère ;
Q¹ et Q² signifient -O- ou -NR²²- ;
R²¹ signifie un groupe alkylène ou arylène ;
R²² signifie H, un groupe alkyle ou aryle ;
p, q et r (identiques ou différents) valent 0 ou 1.

3. Matériau d'enregistrement selon l'une des revendications 1 et 2, caractérisé en ce que l'absorbant de rayons UV correspond à la formule III : dans laquelle
R³¹ signifie H, un groupe alkyle, aryle ou acyle ;
R³², R³⁵ et R³⁸ signifient un halogène, un groupe alkyle, aryle, alcoxy, aryloxy, acyloxy, alkylthio, arylthio ou acylamino ;
R³³, R³⁴, R³⁶ et R³⁷ (identiques ou différents) représentent H, -OH ou un radical comme R³² ;
s, t et u (identiques ou différents) valent 0, 1 ou 2.

4. Matériau d'enregistrement selon l'une des revendications 1 à 3, caractérisé en ce que l'absorbant de rayons UV de formule I et l'oléifiant contenant des groupes acides de formule II sont contenus dans le matériau d'enregistrement en une quantité totale à chaque fois de 50 à 1500 mg/m².

5. Matériau d'enregistrement selon l'une des revendications 1 à 3, caractérisé en ce que la combinaison de l'absorbant de rayons UV de formule I et de l'oléifiant contenant des groupes acides de formule II est contenue au moins dans la couche d'émulsion à l'halogénure d'argent photosensible la plus éloignée de la couche support ou dans une couche non photosensible encore plus éloignée de la couche support.
